# EUROPÄISCHE PATENTSCHRIFT

(11) **EP 0 142 627 B1**
(45) Veröffentlichungstag und Bekanntmachung des Hinweises auf die Patenterteilung: **04.11.1987**
(21) Anmeldenummer: 84109614.2
(22) Anmeldetag: 13.08.1984
(51) Int. Cl.: C23F 11/16

(54) **Korrosionsinhibitoren**
Corrosion inhibitors
Inhibiteurs de corrosion

(30) Priorität: 22.08.1983 DE 3330223
(43) Veröffentlichungstag der Anmeldung: 29.05.1985
(73) Patentinhaber: Henkel Kommanditgesellschaft auf Aktien, 40191 Düsseldorf (DE)
(72) Erfinder: Penninger, Josef, Dr., D-4010 Hilden (DE)

## Beschreibung

Gegenstand der Erfindung ist die Verwendung von speziellen Sulfonamidderivaten als Korrosionsinhibitoren in wäßrigen Systemen. Der Korrosionsschutz in wäßrigen Systemen ist ein wesentliches Problem bei technischen Prozessen. Die Verwendung von Korrosionsinhibitoren ist dabei mit erheblichen Schwierigkeiten verbunden. Es ist beispielsweise die Schaumbildung unerwünscht. Die Wasserlöslichkeit oder auch die Wasserhärteempfindlichkeit ist für die Brauchbarkeit der Mittel von wesentlicher Bedeutung. Weiterhin spielt die Toxizität und die Abbaubarkeit der Substanzen sowie ihre Lagerstabilität eine erhebliehe Rolle.

In letzter Zeit sind als Korrosionsinhibitoren Verbindungen wie Halbamide der Maleinsäure oder Alkenylbernsteinsäure sowie Arylsulfonamidocarbonsäuren mit mebr als 3 Kohlenstoffatomen im Carbonsäurerest vorgeschlagen worden. Diese Inhibitoren zeigen jedoch nur bei hohen Konzentrationen einen guten Korrosionsschutz und werden häufig den oben genannten anwendungstechnischen Erfordernissen nicht gerecht.

Ferner wird in der FR-A-2 249 181 ein Verfahren zur Korrosionsinhibierung von Metallen unter Verwendung von sulfonylierten Glycinverbindungen beschrieben. Bei diesem Verfahren wird die Metalloberfläche zunächst mit einer wäßrigen Lösung einer chemischen Verbindung vorbehandelt, welche die Metalloberfläche passiviert und auf dieser eine monomolekulare Schicht ausbildet. Hierzu kommen Verbindungen des sechswertigen Chroms, beispielsweise Na₂Cr0₄ oder Na₂Cr0_{4/}Polyphosphat in Frage. Anschließend wird zu dieser wäßrigen Lösung eine Glycinverbindung der allgemeinen Formel mit R, = Aralkylrest, bei welchem der Arylrest vorzugsweise einkernig ist und die Alkylgruppe 10 bis 21 C-Atome enthält; R = H oder Cₗ₋₃-Alkylrest; M = H, Alkalimetall oder Ammonium, hinzugefügt.

Gegenstand der FR-A-1 576 681 ist ein wäßriges Metallbearbeitungs- und Korrosionsschutzmittel, enthaltend Alkali- oder Aminsalze von Sulfonamido-carbonsäuren der allgemeinen Formel in welcher Ar und die Substituenten R unter anderem die folgenden Bedeutungen haben können: Ar = Benzolrest, R, und R₂ = Wasserstoff, Cₗ₋₄-Alkylrest, R₃ = Wasserstoff oder C₁₋₄-Alkylrest, R₄ = C₄₋₁₅-Alkylrest, n = 1 oder 2. Als Vergleichssubstanz zu den vorstehend definierten Sulfonamido-carbonsäuren wird die Bezolsulfonyl-N-methyl-a-aminoessigsäure in Form des Triethanolammoniumslazes (Compose 2) angeführt. Diese Verbindung zeigt im Testbeispielsweise im Vergleich zur Benzolsulfonyl-N-methyl-_{E}-aminocapronsäure (Compose 5) - überhaupt keine Korrosionsschutzwirkung.

Es wurde nun gefunden, daß man überraschenderweise zu ausgezeichneten Ergebnissen gelangt, wenn man als Korrosionsinhibitoren in wäßrigen Systemen Alkali- beziehungsweise Ammoniumsalze von Verbindungen der Formel wobei R, einen Alkylrest mit 1 bis 6 C-Atomen und R₂ einen Methylrest oder ein Wasserstoffatom bedeuten, verwendet.

Insbesondere sind solche Verbindungen geeignet, bei denen in der oben angeführten Formel R, einen Hexylrest und R₂ ein Wasserstoffatom bedeuten.

Es wurde weiterhin gefunden, daß neben Alkalisalzen, wie Natrium- oder Kaliumsalze, vorzugsweise Ammoniumsalze mit organischen Basen, wie Ammoniak, Mono-, Di- oder Trialkanolamine geeignet sind.

Die erfindungsgemäßen Korrosionsschutzmittel können einzeln oder im Gemisch in wäßrigen Lösungen, Dispersionen oder Emulsionen verwendet werden. Sie zeigen bereits bei geringen Konzentrationen eine hohe Wirksamkeit. Es hat sich gezeigt, daß teilweise bei 0,05 Gewichtsprozent noch eine ausreichende Wirkung erzielt wird. Die zur Anwendung gelangenden Mittel besitzen eine ausgeprägte Schaumarmut und haben eine gute Wasserhärtestabilität.

Die Herstellung der Para-alkyl-aryl-sulfonamidoessigsäuren und deren wasserlösliche Salze erfolgt nach an sich bekannten Methoden und ist nicht Gegenstand der Erfindung.

Der Anmeldungsgegenstand wird noch durch die nachstehenden Beispiele erläutert, ohne daß er hierauf beschränkt ist.

Die Bestimmung der Korrosionsschutzeigenschaften erfolgte durch Ermittlung des Massenabtrags.

### Beispiel 1 Massenabtragstest

Je drei sorgfältig vorbehandelte und gewogene Teststreifen (unlegierter Stahl, 80 x 15 x 1 mm) wurden in ein 1-1-Gefäß, das 800 ml Testwasser, 50 ml Pufferlösung sowie eine definierte Menge an zu untersuchender Substanz enthält, gehängt und 3 Stunden bei Raumtemperatur und 80 Umdrehungen pro Minute darin belassen.

Aus dem Gewichtsverlust wurde der Korrosionsschutzwert S, bezogen auf eine Blindprobe, berechnet.
S=100 (1 - )
a = Gewichtsverlust Probe
b = Gewichtsverlust Blindwert

Das als korrosives Medium benutzte Versuchswasser wurde nach DIN 51360/2 hergestellt und mit Ammoniak/Ammoniumchlorid auf pH 9 gepuffert.

In den nachstehenden Tabellen 2 bis 4 sind die Ergebnisse angegeben, die im Vergleich mit Benzolsulfonamidocapronsäure in Form des Diethanolaminsalzes erhalten wurden. Aus Tabelle 1 ist ersichtlich, um welche Verbindungen es sich bei den mit A bis M bezeichneten Produkten handelt. Die Angaben R, und R₂ beziehen sich dabei auf die Formel. Die Tabelle 4 enthält im übrigen Gemische von mehreren Verbindungen der beanspruchten Art.

Vergleichbare Ergebnisse werden mit Alkalisalzen der angeführten Formel erhalten.

## Patentansprüche

1. Verwendung der Alkali- beziehungsweise Ammoniumsalze von Verbindungen der Formel wobei R, einen Alkylrest mit 1 bis 6 Kohlenstoffatomen und R₂ einen Methylrest oder ein Wasserstoffatom bedeuten, als Korrosionsinhibitoren in wäßrigen Systemen.

2. Verwendung von Verbindungen nach Anspruch 1, wobei R, einen n-Hexylrest und R₂ ein Wasserstoffatom bedeuten.

3. Verwendung von Gemischen der Verbindungen gemäß Anspruch 1.

4. Verwendung nach Anspruch 1 in einer Menge von 0,5 bis 5 kg/m³.

## Revendications

1. Utilisation des sels alcalins ou d'ammonium des composés de formule: dans laquelle R, signifie un radical alcoyle ayant 1 à 6 atomes de carbone et R₂ un radical méthyle ou un atome d'hydrogène, comme inhibiteurs de corrosion dans des systèmes aqueux.

2. Utilisation de composés selon la revendication 1, R₁ étant un radical n-hexyle et R₂ un atome d'hydrogène.

3. Utilisation de mélanges des composés selon la revendication 1.

4. Utilisation selon la revendication 1 en une quantité de 0,5 à 5 kg/m³.

## Claims

1. The use of the alkali or ammonium salts of compounds corresponding to the following formula in which
R₁ is a C₁-C₆ alkyl radical and R₂ is a methyl radical or a hydrogen atom,
as corrosion inhibitors in aqueous systems.

2. The use claimed in Claim 1 of compounds in which R₁ is an n-hexyl radical and R₂ is a hydrogen atom.

3. The use of mixtures of compounds corresponding to the formula in Claim 1.

4. The use claimed in Claim 1 in a quantity of from 0.5 to 5 kg/m³.
